# EUROPÄISCHE PATENTSCHRIFT

(11) **EP 0 071 162 B1**
(45) Veröffentlichungstag und Bekanntmachung des Hinweises auf die Patenterteilung: **08.01.1986**
(21) Anmeldenummer: 82106554.7
(22) Anmeldetag: 21.07.1982
(51) Int. Cl.: B44F 1/12, B42D 15/02

(54) **Fälschungssicheres Flächengebilde aus Kunststoff und Verfahren zur Herstellung desselben**
Forgery resistant sheet element of synthetic material and manufacturing process thereof
Elément en feuille de matière plastique résistant à la contrefaçon et son procédé de fabrication

(30) Priorität: 25.07.1981 DE 3129400
(43) Veröffentlichungstag der Anmeldung: 09.02.1983
(73) Patentinhaber: HÜLS TROISDORF AKTIENGESELLSCHAFT, D-53839 Troisdorf (DE)
(72) Erfinder: Simon, Manfred, Dr., D-5216 Niederkassel (DE); Spiess, Karl-Heinz, D-5203 Much-Schwellenbach (DE); Weiss, Richard, Dr., D-5210 Troisdorf (DE)

## Beschreibung

Die Erfindung betrifft ein Verfahren zur Herstellung eines mit einem Muster, Motiv oder Beschriftung versehenen Flächengebildes aus thermoplastischen und elastomeren Kunststoffen auf Basis transparenter, durchscheinender oder eingefärbter Extrusions-, Kalander-, Blas- oder Streichfolien oder Verbundfolien daraus durch Aufbringen migrierfähiger Farbmittel in Form eines Musters, Motivs oder einer Beschriftung auf die Oberfläche in Anwesenheit einer vernetzbaren Komponente im Flächengebilde und/oder im Farbauftrag unter anschliessendem Vernetzen der vernetzbaren Komponente bei Erreichen der gewünschten Migrationstiefe des aufgetragenen Farbmittels im Flächengebilde, wobei eine durch einen Teil oder das gesamte Material des Flächengebildes hindurchgehende Einfärbung entsprechend dem aufgebrachten Muster, Motiv oder Beschriftung fixiert wird, sowie hieraus hergestellte Flächengebilde. Kreditkarten, Scheckkarten, Ausweise, Zeichnungen oder dergleichen, die auf Basis von Flächengebilden aus Kunststoff hergestellt werden, sind trotz verschiedener Sicherheitsvorkehrungen nicht ausreichend sicher vor unerlaubter Nachbildung oder nachträglicher Veränderung.

Aber auch auf dem Verpackungssektor könnte es von Vorteil sein, eine Verpackungsfolie zu verwenden, die die Nachahmung erschwert. Hier ist besonders an eine Verwendung bei Schallplatten, Musikkassetten, Pharmazeutika oder Parfümerieartikel zu denken, die in zunehmendem Masse ohne Zustimmung des Herstellers der Originalartikel nachgeahmt werden.

Bei Qualitätspapier für Schreibwaren oder für Wertpapiere ist ein wirkungsvolles und von jedermann ohne Spezialgeräte zu erkennendes Sicherheitsmerkmal das Wasserzeichen, das in der Draufsicht die Konturen hell (negativ) und in der Durchsicht die Konturen des gewählten Motivs bzw. Signums dunkel (positiv) erscheinen lässt.

Es ist bekannt, eine, migrationsfähige Farbstoffe enthaltende, Lacklösung auf ein flächiges Gebilde aus einem migrationsfreudigen Kunststoff zu bringen und diese nach Erreichen der gewünschten Migrationstiefe durch eine Vernetzungsreaktion zu stoppen (DE-PS 2750984). Nach diesem Verfahren werden insbesondere grossflächige Produkte für dekorative Folien oder Beläge für den Fussboden oder Wände oder auch Formkörper hergestellt.

Aufgabe dieser Erfindung ist es, ein Sicherheitsmerkmal für Flächengebilde aus Kunststoff vorzuschlagen, das einerseits nur schwierig nachgeahmt oder verändert und andererseits auf einfache und schnelle Weise auch von Laien identifiziert werden kann.

Diese Aufgabe wird in vorteilhafter Weise durch die im Kennzeichen der Ansprüche 1 und 7 angegebenen Merkmale gelöst.

Nach Anspruch 1 erhält man eine durch einen Teil oder ggf. durch das gesamte Material hindurchgehende Einfärbung, die sowohl auf der Vorder- als auf der Rückseite des Flächengebildes deckungsgleich das gewählte Sicherheitsmerkmal entsprechend dem aufgebrachten Muster zeigt. Das Sicherheitsmerkmal ist auch nicht durch Kratzen oder Abschaben zu beseitigen, oder durch ein Lösungsmittel zu entfernen, wie es bei einem nur aufgedruckten Muster oder bei einer Unterschrift der Fall wäre. Ferner ist bei Untersuchung des Flächengebildes an den seitlichen Schnittkanten im Querschnitt der erfindungsgemässen Flächengebilde der Migrationskeil nachweisbar.

Ein wirkungsvolles, einem Wasserzeichen analoges, Sicherheitsmerkmal erhält man erfindungsgemäss, wenn man bei der Lacklösung zwei unterschiedlich schnell migrierende Farbstoffe verwendet, z.B. einen blauen und einen gelben. Wenn der gelbe Farbstoff der schneller migrierende Farbstoff ist, sieht man nach ausreichender Migrationszeit an einer Oberfläche des z.B. weiss oder opak eingefärbten Flächengebildes das gewählte Motiv in der Farbe gelb. In der Durchsicht erkennt man dasselbe Motiv jedoch in einem dunklen grün. Bei Erreichen der gewünschten Migrationstiefe des aufgetragenen Farbmittels im Flächengebilde wird in bekannter Weise, z.B. durch Vernetzen fixiert.

Die Migrationstiefe lässt sich auch so einstellen, dass man in der Aufsicht das Motiv nicht erkennt, sondern dieses erst in der Durchsicht deutlich würde. Besondere Effekte werden erzielt, wenn man eine Folienseite, die wie oben mit einem, zwei verschiedene Farbstoffe, nämlich gelb und blau, enthaltenden Farblack behandelt ist, durch Kaschieren mit einer weiteren Folie zu einem Verbundflächengebilde verbindet, und zwar in der Form, dass das aufgebrachte Sicherheitsmerkmal nun zwischen den beiden Folien liegt. Nach dem Migrationsvorgang, der durch Temperatureinwirkung beschleunigt werden kann, ist an beiden Oberflächen das Sicherheitsmerkmal in der Farbe gelb sichtbar. Nun ist es gleichgültig, von welcher Seite die Folie betrachtet wird, immer erscheint das Sicherheitsmerkmal in der Aufsicht gelb und in der Durchsicht grün. Ein derartiges Verbundflächengebilde ist in der einzigen Figur 1 der Zeichnung mit den angegebenen Bedeutungen illustriert. Die Schnittkante zeigt bei einem solchen Verbundflächengebilde in der Mitte einen blauen Farbteil, der sich über grün nach gelb zu den Rändern hin verändert. Durch Vernetzen werden die Konturen des Farbkeils fixiert. Neben den üblichen Farbstoffen kann man auch übliche organische Lumineszenzfarbstoffe verwenden, z.B.
Lumilux ^{R} Grün CD 302,
Lumilux ^{R} Rot CD 303,
Lumilux ^{R} Weissgelb CD 304,

wobei man aber auf die Gruppe der migrationsfähigen organischen Lumineszenzfarbstoffe beschränkt ist. Mit diesen Farbstoffen kann man Verbundflächengebilde herstellen, die das gewählte Sicherheitsmerkmal bei Normallicht nur in der Durchsicht zeigen, bei UV-Licht bestimmter Wellenlängen das Motiv jedoch auch in der Aufsicht erscheinen lassen.

Grundsätzlich müssen bei der erfindungsgemässen Herstellung dieser Wasserzeichen-analogen Merkmale nicht beide verwendeten Farbstoffe migrationsfähig sein.

Es können auch Kombinationen von einem migrierfähigen organischen Farbstoff mit nicht oder sehr wenig migrierfähigen anorganischen oder organischen Pigmenten zum Einsatz kommen.

Als Verfahren zum Aufbringen der Farblacke sind alle Druck-, Walz-, Giess-, Tauch- und Spritzverfahren geeignet. Darüber hinaus kann man aber auch entsprechende Kugelschreiberpasten, Tinten, Tuschen, Minen oder dergleichen zur Aufbringung von Sicherheitsmerkmalen vorsehen. Hiermit wären nach Fixierung durch Vernetzung nicht zu entfernende Beschriftungen, Vermerke, Zeichnungen oder dergleichen auf Verbundflächengebilden nach der Erfindung möglich, die nicht einfach gefälscht, verändert oder manipuliert werden können. Bei Scheck-und Kreditkarten sowie bei Ausweiskarten aus Kunststoff wird so eine sichere Methode für eine nicht zu beseitigende Unterschrift angegeben. Anhand der Beispiele 1 bis 3 sind die technischen Wirkungen der erfindungsgemässen Flächengebilde sowie das erfindungsgemässe Verfahren zur Herstellung der Flächengebilde erläutert.

### Beispiel 1

Folgende Rezeptur wird bei 130°C über 15 Minuten auf einem Walzwerk gemischt und homogenisiert.

Das erhaltene Walzfell wird in einer Presse bei 140°C zu 0,2 mm dicken Folien gepresst.

Im Siebdruckverfahren wird folgender Farblack gemustert aufgedruckt:

Nach dem Abtrocknen des Lackes wird aus dieser Folie in einer Presse bei 150°C mit einer weiteren unbedruckten Folie ein Laminat hergestellt. Hierbei kommt das aufgedruckte Motiv zwischen die beiden Folien. Die Presszeit und damit die Verweilzeit bei 150°C beträgt 10 Minuten.

Die so erhaltene Verbundfolie zeigt das gewählte Motiv in einer gelben Farbe.

Bei der Durchsicht erkennt man das gleiche Muster in schwarz.

Im Querschnitt ist an der Schnittkante ein gelber Farbkeil zu erkennen. Der Migrationsvorgang wird durch Bestrahlung mittels einer Elektronenstrahlanlage mit einer Beschleunigungsspannung von 500 keV beendet. Es wurde eine Dosis von 1,5 Mrad angewendet.

### Beispiel 2

Auf die Folie aus Beispiel 1 wird mit einem Kugelschreiber, der mit folgender Pasten-Rezeptur gefüllt ist, eine Unterschrift geleistet:

Diese signierte Folie wird 15 Minuten einer Temperatur von 100°C augesetzt. Danach wird die Folie beidseitig mit einer 250 keV Elektronenstrahlanlage mit einer Dosis von 2 Mrad bestrahlt, wodurch das Weitermigrieren der Farbstoffe beendet wird. An dieser Folie ist die Unterschrift dauerhaft durch die gesamte Folie eingefärbt. Sie ist auf der Rückseite in Spiegelschrift zu sehen.

Ohne Zerstörung der Folie ist diese Signierung nicht zu entfernen, wie dies z.B. bei einer normalen Kugelschreiberpaste durch Abwischen mit geeigneten Lösungsmitteln möglich wäre.

Auch Abkratzen oder Abschaben würde nicht möglich sein.

### Beispiel 3

Eine Folie wie in Beispiel 1 wird mit folgender Farblösung im Siebdruckverfahren dessiniert:

Wie in Beispiel 1 wird kaschiert.

Die Folie wird mit einer 500 keV Elektronenstrahlanlage durch eine Dosis von 2 Mrad vernetzt.

Die so erhaltene Folie ist bei Normallicht uni weiss. Erst bei Betrachtung unter UV-Licht wird das zuvor aufgebrachte Motiv sichtbar. In der Durchsicht ist dieses Motiv sowohl bei Normalals auch bei UV-Licht zu sehen.

## Patentansprüche

1. Verfahren zur Herstellung eines mit einem Muster, Motiv oder Beschriftung versehenen Flächengebildes aus thermoplastischen und elastomeren Kunststoffen auf Basis transparenter, durchscheinender oder eingefärbter Extrusions-, Kalander-, Blas- oder Streichfolien oder Verbundfolien daraus durch Aufbringen migrierfähiger Farbmittel in Form eines Musters, Motivs oder einer Beschriftung auf die Oberfläche in Anwesenheit einer vernetzbaren Komponente im Flächengebilde und/oder im Farbauftrag unter anschliessendem Vernetzen oder vernetzbaren Komponente bei Erreichen der gewünschten Migrationstiefe des aufgetragenen Farbmittels im Flächengebilde, wobei eine durch einen Teil oder das gesamte Material des Flächengebildes hindurchgehende Einfärbung entsprechend dem aufgebrachten Muster, Motiv oder Beschriftung fixiert wird, dadurch gekennzeichnet, dass man das Verfahren zur Herstellung eines fälschungssicheren Flächengebildes verwendet und dazu das Muster, Motiv oder die Beschriftung in Form eines entsprechenden wasserzeichenanalogen Sicherheitsmerkmales aufbringt, das auf der Oberseite und Unterseite des Flächengebildes deckungsgleich erscheint.

2. Verfahren nach Anspruch 1, dadurch gekennzeichnet, dass man zwei unterschiedlich schnell migrierende Farbstoffe konturenscharf entsprechend dem gewählten Sicherheitsmerkmal nach üblichen Verfahren aufbringt.

3. Verfahren nach einem der Ansprüche 1 und 2, dadurch gekennzeichnet, dass die Migrationstiefe so eingestellt wird, dass man in der Draufsicht das Sicherheitsmerkmal nicht erkennt, sondern nur in der Durchsicht.

4. Verfahren nach einem der Ansprüche 1 bis 3, dadurch gekennzeichnet, dass man durch Kaschieren mit einer zweiten Folie aus dem gleichen Material wie der ersten Folie ein Verbundflächengebilde herstellt, so dass der Farbauftrag zwischen den beiden Folien liegt und eine Migration in die beiden Folien erfolgt.

5. Verfahren nach einem der Ansprüche 1 bis 4, dadurch gekennzeichnet, dass man zwei Farbstoffe verwendet, wobei der schneller migrierende Farbstoff ein organischer Lumineszenzfarbstoff ist, wodurch das gewählte Sicherheitsmerkmal bei Normallicht nur in der Durchsicht zu erkennen ist, bei UV-Licht bestimmter Wellenlängen jedoch auch in der Aufsicht erkennbar wird.

6. Verfahren nach einem der Ansprüche 1 bis 5, dadurch gekennzeichnet, dass mit migrierfähigen Farbmitteln versetzte Kugelschreiberpasten, Tinten, Tuschen, Minen oder dergleichen verwendet werden.

7. Flächengebilde aus thermoplastischen und elastomeren Kunststoffen auf Basis transparenter, durchscheinender oder eingefärbter Extrusion-, Kalander-, Blas- oder Streichfolien oder Verbundfolien daraus mit einem migrierfähigen Farbmittelauftrag in Form eines Musters, Motivs oder Beschriftung auf die Oberfläche bei Anwesenheit einer vernetzbaren Komponente im Flächen- und/oder im Farbauftrag, der bei Erreichen der gewünschten Migrationstiefe des aufgetragenen Farbmittels im Flächengebilde das Muster, Motiv oder die Beschriftung durch Vernetzen fixiert ist, wobei eine durch einen Teil oder das gesamte Material des Flächengebildes hindurchgehende Einfärbung entsprechend dem Muster, Motiv oder der Beschriftung erfolgt, dadurch gekennzeichnet, dass es fälschungssicher ausgebildet ist durch Einfärbung in Form eines entsprechenden wasserzeichenanalogen Sicherheitsmerkmals, das auf der Oberseite und Unterseite des Flächengebildes deckungsgleich erscheint.

8. Flächengebilde nach Anspruch 7, dadurch gekennzeichnet, dass durch Verwendung zweier unterschiedlich schnell migrierender Farbstoffe das Sicherheitsmerkmal an der Oberseite des Flächengebildes in der Farbe des schneller migrierenden Farbstoffes und in der Durchsicht in der Mischfarbe erscheint.

9. Flächengebilde nach einem der Ansprüche 7 und 8, dadurch gekennzeichnet, dass man in der Draufsicht das Sicherheitsmerkmal nicht erkennt, sondern nur in der Durchsicht.

10. Verbundflächengebilde nach einem der Ansprüche 7 bis 9, dadurch gekennzeichnet, dass der Farbauftrag zwischen den beiden Folien liegt und eine Migration und anschliessende Fixierung des Sicherheitsmerkmals in beiden Folien des Verbundflächengebildes erfolgt ist.

11. Flächengebilde nach einem der Ansprüche 1 bis 10, dadurch gekennzeichnet, dass durch Verwendung üblicher migrationsfähiger organischer Lumineszenzfarbstoffe das Sicherheitsmerkmal bei Normallicht nur in der Durchsicht zu erkennen ist, bei UV-Licht bestimmter Wellenlängen jedoch auch in der Aufsicht zu erkennen ist.

12. Flächengebilde nach einem der Ansprüche 7 bis 11, dadurch gekennzeichnet, dass das Sicherheitsmerkmal mit migrierfähigen farbmittelhaltigen Kugelschreiberpasten, Tinten, Tuschen, Minen oder dergleichen aufgebracht und fixiert ist.

## Claims

1. Process for the production of a sheet element provided with a design motif or inscription formed of thermoplastic and elastomeric plastics based on transparent, translucent or coloured extruded, calendared, blown or coated foils or foil laminates, by application of migratable colourants in the form of a design, motif or an inscription to the surface in the presence of a cross-linkable component in the sheet element and/or in the colour application with there being subsequent cross-linking or cross-linkable components in the sheet element on achieving the desired depth of migration of the applied colourant, with a colouration extending through one part or through the entire material of the sheet element being fixed corresponding to the applied design, motif or inscription, characterised in that the process is applied to the production of a forgery resistant sheet element and in addition, the design, motif or the inscription is applied in the form of the corresponding security feature analogous to a water mark, which is visible to provide like security on the upper side and lower side of the sheet element.

2. Process according to claim 1, characterised in that two colourant materials migrating with different speed are applied in sharp outline corresponding to the chosen security feature by conventional process.

3. Process according to claim 1 and 2, characterised in that the migrational depth is so set that the security feature is not visible in plan view but only by means of transmitted light.

4. Process according to claims 1 to 3, characterised in that a composite sheet element is produced by lamination with a second foil made of the same material as the first foil, so that the application of colour lies between the two foils and a migration into the two foils takes place.

5. Process according to one of claims 1 to 4, characterised in that two colourants are employed, with the more rapidly migrating colourant being an organic luminescent colourant, whereby the chosen security feature is visible only by means of transmitted light with normal light, with UV-light specific wavelengths however also being visible in plan view.

6. Process according to one of claims 1 to 5, characterised in that ball point inks, inks, indian inks, pencil leads or the like provided with migratable colourants are used.

7. Sheet element formed of thermoplastic and elastomeric plastics based on transparent, translucent or coloured extrused, calendared, blown or coated foils or foil laminates with a migratable colourant application in the form of a design, motif or inscription on the surface in the presence of a cross-linkable component in the surface and/or in the colour application by which the design, motif or the inscription is fixed by cross-linking on achieving of the desired depth of migration of the applied colourant in the sheet element, with a colouration extending through one part of the entire material of the sheet element corresponding to the design, motif or the inscription, characterised in that it is formed to be forgery resistant by colouration in the form of a corresponding security element analogous to a water mark, which is visible on the upper surface and lower surface of the sheet element to provide like security.

8. Sheet element according to claim 7, characterised in that, by use of two colourants migrating with different speeds, the security feature on the upper side of the security element is visible in the colour of the more rapidly migrating colourant and is visible as the mixed colour by means of transmitted light.

9. Sheet element according to one of claims 7 and 8, characterised in that the security feature is not visible in plan view, but only with transmitted light.

10. Composite sheet element according to one of claims 7 to 9, characterised in that the colour application is between the two foils and a migration and subsequent fixing of the security feature in both foils of the laminated sheet element is achieved.

11. Sheet element according to one of claims 1 to 10, characterised in that, as a result of the use of the usual migratable organic luminescent dyestuffs, the security feature is to be seen in normal light only through transmitted light it however being possible for it to be seen in UV light of specific wavelengths.

12. Sheet element according to one of claims 7 to 11, characterised in that the security feature is applied and with migratable colourant-containing ball point inks, inks, indian inks, pencil leads orthe like.

## Revendications

1. Procédé pour fabriquer un élément en feuille muni d'un dessin, motif ou inscription, fait de matières thermoplastiques et élastomères, à base de feuilles transparentes, translucides ou teintées, extrudées, calandrées, soufflées ou étirées, ou à base de feuilles composites faites avec de telles feuilles, en appliquant sur la surface, sous la forme d'un dessin, motif ou inscription, des agents colorants aptes à la migration, en présence d'un composant réticulable dans l'élément en feuille et/ou dans l'apport de couleur et en réticulant le composant réticulable et en obtenant la profondeur de migration désirée de l'agent colorant dans l'élément en feuille, ce qui entraîne une fixation de la coloration correspondant au dessin, motif ou inscription appliqué pénétrant une partie ou la totalité de la matière de l'élément en feuille, caractérisé en ce que l'on utilise le procédé pour réaliser un élément en feuille infalsifiable, et en ce qu'on y applique à cet effet le dessin, motif ou inscription sous la forme d'une caractéristique de sécurité appropriée, analogue à un filigrane, apparaissant, avec des contours égaux qui se recouvrent, sur les côtés recto et verso de l'élément en feuille.

2. Procédé selon la revendication 1, caractérisé en ce que l'on applique, selon des procédés usuels, avec des contours nets correspondant à la caractéristique de sécurité adoptée, deux colorants migrant à des vitesses différentes.

3. Procédé selon l'une des revendications 1 et 2, caractérisé en ce que la profondeur de migration est réglée de façon que la caractéristique de sécurité ne soit pas visible en éclairage incident mais seulement par transparence.

4. Procédé selon l'une des revendications 1 à 3, caractérisé en ce que l'on réalise, par placage d'une deuxième feuille de la même matière que la première feuille, un élément en feuille composite, de manière que l'apport de couleur se trouve entre les deux feuilles et qu'une migration se produit dans les deux feuilles.

5. Procédé selon l'une des revendications 1 à 4, caractérisé en ce que l'on utilise deux colorants, le colorant migrant le plus rapidement étant un colorant organique luminescent, de sorte que la caractéristique de sécurité adoptée ne peut être vue en lumière normale que par transparence, mais peut aussi être vue sous éclairage incident en lumière ultraviolette ayant des longueurs d'onde déterminées.

6. Procédé selon l'une des revendications 1 à 5, caractérisé en ce que l'on utilise des pâtes pour crayon à bille, des encres, encres de chine, mines ou analogues, mélangées à des agents colorants capables de migrer.

7. Elément en feuille fait de matières thermoplastiques et élastomères, à base de feuilles transparentes translucides ou teintées, extrudées, calandrées, soufflées ou étirées, ou à base de feuilles composites faites avec de telles feuilles, avec un apport d'agent colorant capable de migrer, appliqué, sous la forme d'un dessin, motif ou inscription, sur la surface, en présence d'un composant réticulable dans la surface et/ou dans l'apport de couleur qui, lorsque l'agent colorant appliqué atteint la profondeur de migration désirée dans l'élément en feuille, le dessin, motif ou inscription est fixé par réticulation, ce qui entraîne une coloration correspondant au dessin, motif ou inscription appliqué, imprégnant une partie ou la totalité de la matière de l'élément en feuille, caractérisé en ce que celui-ci est réalisé de manière à être infalsifiable, grâce à la coloration sous la forme d'une caractéristique de sécurité appropriée, analogue à un filigrane, qui apparaît, avec des contours égaux qui se recouvrent, sur les côtés recto et verso de l'élément en forme de feuille.

8. Elément en forme de feuille selon la revendication 7, caractérisé en ce que, grâce à l'emploi de deux agents colorants ayant des vitesses de migration différentes, la caractéristique de sécurité apparaît, du côté recto de l'élément en feuille, dans la couleur de l'agent colorant migrant le plus rapidement, et, par transparence, dans la couleur mélangée.

9. Elément en feuille selon l'une des revendications 7 et 8, caractérisé en ce que la caractéristique de sécurité n'est identifiable que par transparence, et non en éclairage incident.

10. Elément en feuille composite selon l'une des revendications 7 à 9, caractérisé en ce que l'apport de couleur est situé entre les deux feuilles et en ce qu'une migration suivie d'une fixation de la caractéristique de sécurité est réalisée dans les deux feuilles de l'élément en feuille composite.

11. Elément en feuille selon l'une des revendications 1 à 10, caractérisé en ce que, grâce à l'emploi d'agents colorants organiques luminescents usuels capables de migrer, la caractéristique de sécurité ne peut être décelée en lumière normale que par transparence, mais peut toutefois être décelée aussi en éclairage incident sous lumière ultraviolette de longueurs d'ondes déterminées.

12. Elément en feuille selon l'une des revendications 7 à 11, caractérisé en ce que la caractéristique de sécurité est appliquée et fixée avec des pâtes de crayon à bille, encres, encres de chine, mines ou analogues, contenant des agents colorants capables de migrer.
